# FASCICULE DE BREVET EUROPEEN

(11) **EP 2 997 171 B1**
(45) Date de publication et mention de la délivrance du brevet: **08.07.2020**
(21) Numéro de dépôt: 14731678.0
(22) Date de dépôt: 13.05.2014
(51) Int. Cl.: C22C 21/00, C22C 21/02, B65D 1/16, C22C 21/06, C22C 21/08, C22F 1/04, C22F 1/047, B65D 83/38

(54) **TÔLE EN ALLIAGE D'ALUMINIUM POUR BOUTEILLE MÉTALLIQUE OU BOÎTIER D'AÉROSOL**
ALUMINIUM-LEGIERUNG-BLATT FÜR METALLISCHE BECHER ODER SPRÜHFLASCHE
ALUMINIUM ALLOY SHEET FOR METALLIC BOTTLE OR CAN OR AEROSOL BOTTLE

(30) Priorité: 17.05.2013 FR 1301143
(43) Date de publication de la demande: 23.03.2016
(73) Titulaire: Constellium Neuf-Brisach, 68600 Biesheim (FR)
(72) Inventeur: VICHERY, Hervé, 68740 Rustenhart (FR); LAE, Emilie, 38430 SAINT JEAN DE MOIRANS (FR); STRIEBIG, Michel, 68000 Colmar (FR)
(74) Mandataire: Constellium - Propriété Industrielle
(86) Numéro de dépôt international: PCT/FR2014/000104
(87) Numéro de publication internationale: WO 2014/184450

(56) Documents cités:
- FR-A1- 2 432 555
- JP-A- H10 330 897
- JP-A- 2003 082 429
- JP-A- 2003 082 429
- US-A1- 2002 043 311
- US-B1- 6 579 387

## Description

### Domaine de l'invention

L'invention concerne le domaine des bouteilles métalliques en alliage d'aluminium ainsi que des boîtiers d'aérosol, encore connus de l'homme du métier sous le nom respectivement de « bottle-can » ou « bottle beverage can » et bombe-aérosol, fabriqués par emboutissage-étirage, c'est à dire selon un procédé incluant ces deux étapes de base, associées notamment aux étapes complémentaires de rétreint (ou « necking »), filetage éventuel (ou « threading ») et ourlage (ou « curling »). L'invention concerne plus particulièrement des tôles en alliage d'aluminium de composition et traitement thermique particulièrement adaptés à ce type d'application et présentant notamment une bonne formabilité lors des étapes précitées, en particulier de rétreint, ainsi qu'une faible anisotropie nécessaire notamment lors des étapes d'emboutissage et étirage.

### Etat de la technique

Les alliages d'aluminium sont de plus en plus utilisés dans la fabrication des boîtes-boissons, encore connues sous l'appellation de « cans » ou « beverage cans », mais aussi des bouteilles métalliques ou « bottle-cans » et boîtiers d'aérosol, en raison de leur très bon aspect esthétique, notamment par rapport aux matières plastiques et aux aciers, de leur aptitude au recyclage et de leur bonne résistance à la corrosion.
Tous les alliages d'aluminium dont il est question dans ce qui suit sont désignés, sauf mention contraire, selon les désignations définies par l' « Aluminum Association » dans les « Registration Record Series » qu'elle publie régulièrement.

Les boîtes-boissons, ou canettes, encore connues de l'homme de métier sous l'appellation de « cans » ou « beverage cans », sont fabriquées par emboutissage-étirage à partir de tôles en alliage du type 3104 à l'état métallurgique H19.

Cet état métallurgique, bien connu de l'homme du métier, correspond à une coulée continue verticale en plaque, suivie d'un scalpage, d'une homogénéisation, d'un laminage à chaud suivi d'un laminage à froid en plusieurs passes avec un taux de réduction global à froid de 80 à 90 %, sans recuit intermédiaire.
La tôle subit une première opération de découpage et emboutissage ; au cours de cette étape, la bobine de tôle alimente une presse, également appelée « cupper », qui découpe des disques appelés flans et effectue une première opération d'emboutissage pour produire des coupelles aussi connues sous l'appellation de « cups ».
Les coupelles sont alors acheminées vers une deuxième presse ou « bodymaker » où elles subissent au moins un second emboutissage, aussi appelé ré-emboutissage ou emboutissage de reprise, et plusieurs étirages successifs ; ceux-ci consistent à faire passer l'ébauche emboutie par des bagues d'étirage afin d'allonger le métal et l'amincir. Le fond, quant à lui, est façonné en forme de dôme inverti pour qu'il puisse résister à la pression intérieure produite par le contenant.
On obtient ainsi progressivement des boîtes dont les parois sont plus minces que le fond. Ces boîtes sont alors traitées dans une machine qui leur imprime un mouvement rotatif pendant qu'une cisaille les coupe à la hauteur voulue.
Celles-ci sont ensuite lavées dans plusieurs bains de nettoyage et rinçage puis séchées typiquement entre 180 et 250°C pendant 5 à 10 minutes.
Elles sont alors imprimées par des rouleaux puis vernies à l'extérieur avant une cuisson typiquement entre 200 et 230°C pendant 5 à 10 minutes.
Un revêtement est alors vaporisé à l'intérieur de la préforme avant une nouvelle cuisson typiquement entre 190 et 220°C pendant 3 à 10 minutes.
La boîte obtenue à ce stade est appelée « préforme ».
Les boîtes boissons sont ensuite acheminées vers un poste de rétreint et bordage (ou bordurage) encore connu sous l'appellation de « necker flanger » où la partie supérieure de la préforme subit plusieurs rétrécissements de diamètre successifs et un bordurage destiné à la pose ultérieure du couvercle.

Les bouteilles métalliques et boîtiers d'aérosol ou bombes-aérosol, en alliage d'aluminium, sont traditionnellement fabriqués par filage par choc, à partir de pions issus de coulée sur roue.

Les premières bouteilles en alliage d'aluminium, ou « bottle-cans », fabriquées par emboutissage-étirage puis rétreint ou « necking », sont apparues au Japon en 1993 et en Europe en 1995.
En témoignent les demandes de brevet JP 7060386 de Toyo Rikagaku Kenkyusho de 1993 et EP 0740971 de Hoogovens sous priorité de 1995.
Ces bouteilles ne sont toutefois pas de structure monobloc. En effet, les parois verticales et goulot de la bouteille sont fabriqués à partir du fond de la préforme et un couvercle est serti sur le haut de la préforme.
Ainsi en est il également dans le cas de la demande WO 0115829, de Daiwa Can en 2000 sous priorité de 1999, qui revendique une bouteille en alliage d'aluminium fabriquée par formage à chaud avec un outillage complexe.
La fabrication de bouteilles du type « bottle can » ou de boîtiers d'aérosol en alliage d'aluminium par essentiellement emboutissage-étirage et rétreint nécessite en effet un matériau capable de:
- subir des emboutissages profonds, c'est-à-dire de formation de coupelles à parois verticales et fond horizontal, avec des rapports d'emboutissage, c'est à dire le rapport du diamètre du flan au diamètre du poinçon, jusqu'à 1.9 voire plus, avec des déformations en rétreint élevées, afin d'obtenir une réduction de diamètre importante en deux passes d'emboutissage (emboutissage et emboutissage de reprise) seulement,
- fournir des coupelles ou « cups » de bonne qualité, c'est-à-dire ne présentant pas de défauts connus de l'homme de métier sous l'appellation de « cornes pincées » ni de plis, afin d'éviter toute casse lors de l'étirage ultérieur,
- accepter sans casse les déformations lors du rétreint ou « necking », au cours duquel le diamètre de la préforme est réduit, dans le cas des bouteilles, de 50% en ordre de grandeur, et au cours de la mise en forme du pas de vis et de l'ourlet dans le cas des bouteilles, et de l'ourlet dans le cas des boîtiers d'aérosol ; ces opérations de filetage et d'ourlage ou « curling » se substituent ici à l'opération plus simple de bordurage des boites- boisson,
- permettre à la bouteille ou au boîtier d'aérosol une fois terminé, de supporter une « pression de retournement et/ou éclatement » suffisante. Cette dernière, bien connue de l'homme de métier, correspond à la valeur de pression interne pour laquelle le fond de la boîte se retourne ou éclate lorsque celle-ci est soumise à une pression croissante ; elle varie typiquement de 5 à 20 bars selon le type d'utilisation.

Les premières bouteilles en alliage d'aluminium, ou « bottle-cans », de structure monobloc, et fabriquées essentiellement par emboutissage-étirage puis rétreint ou « necking », ont vu le jour au Japon dans les années 2000. En témoigne la demande JP 2003082429 de Kobe Steel sous priorité de 2001.
L'alliage revendiqué est ici du type 3104 à l'état métallurgique H19.
Il en va de même pour la demande EP 1870481 sous priorité de 2005 du même Kobe Steel.
Ce type de solution est également utilisé en série notamment aux Etats-Unis. Cependant ce matériau présente l'inconvénient d'une formabilité non optimale vis-à-vis de l'emboutissage et surtout du rétreint ou « necking ».
En particulier, après emboutissage des coupelles ou « cups », la forme du périmètre développé, connue de l'homme de métier sous l'appellation de « profil de cornes », n'est pas favorable.
Il s'agit en effet d'un profil à six cornes, dont deux positionnées respectivement à 0 et 180° de la direction de laminage et quatre à 45° de part et d'autre de ladite direction, conformément à la figure 1.
Il se trouve qu'une telle configuration, du fait des cornes à 0 et 180°, présente un sérieux risque de donner lieu au phénomène dit de « cornes pincées » bien connu de l'homme de métier, avec le risque de casse lors des étirages ultérieurs.
Qui plus est, le matériau s'adoucit peu, c'est-à-dire que sa résistance mécanique diminue peu lors de la cuisson des vernis, ce qui rend la mise en forme pour le rétreint ou « necking » plus délicate.

Le document FR2432555 A1 décrit un alliage d'aluminium avec du magnésium et du manganèse comme constituants d'alliage principaux pour la production d'une bande appropriée pour la fabrication de corps et de couvercles de boîtes par emboutissage et ré-étirage, et son procédé de production. L'alliage décrite contient : 1,3 à 2,5 % de magnésium; 0,4 à 1,0 % de manganèse; 0,1 à 0,9 % de fer; 0,1 à 1,0 % de silicium ; 0,05 à 0,4 % de cuivre; 0 à 0,2 % de titane; le reste essentiellement d'aluminium. La teneur totale en magnésium et manganèse est de 2,0 à 3,3 % et le rapport magnésium/manganèse est de 1,4:1 à 4,4:1.

### Problème posé

L'invention vise à résoudre ces difficultés en autorisant un emboutissage profond des coupelles avec des rapports d'emboutissage jusqu'à 1.9 voire plus, un étirage sans casse, et surtout une mise en forme par rétreint ou « necking » avec une réduction de diamètre de la « préforme » de l'ordre de 50 %, sans fissure ni pli, tout comme lors du « filetage » dans le cas des bouteilles et de l'ourlage dans ce même cas ainsi que dans celui des boîtiers d'aérosol.

### Objet de l'invention

L'invention a pour objet un procédé de fabrication d'une tôle en alliage d'aluminium pour bouteille métallique ou boîtier d'aérosol, fabriqués par emboutissage-étirage et rétreint encore connu de l'homme de métier sous l'appellation de « necking », comportant les étapes suivantes :
Coulée d'une plaque en alliage d'aluminium de composition (% en poids) :
   Si : 0.20 - 0.35, Fe : 0.30 - 0.55, Cu : 0.05 - 0.20, Mn : 0.70 - 0.90, Mg : 0.80 - 1.25, Zn : ≤ 0.25, Ti : < 0.10, autres éléments < 0.05 chacun, et < 0.15 au total, reste aluminium,
Scalpage et homogénéisation de la plaque à une température de 550 à 630°C pendant au moins une heure,
Laminage à chaud,
Première étape de laminage à froid avec un taux de réduction de 35 à 80%,
Recuit de recristallisation à une température de 300 à 400°C pendant au moins une heure,
Reprise du laminage à froid avec un taux de réduction de 10 à 35 % jusqu'à une épaisseur de 0.35 à 1.0 mm.
Préférentiellement, le recuit de recristallisation est réalisé avec une durée d'au moins une heure à une température de 340 à 360°C.
Selon une variante avantageuse, l'alliage d'aluminium a la composition suivante (% en poids) :
   Si : 0.20 - 0.30, Fe : 0.35 - 0.50, Cu : 0.05 - 0.15, Mn : 0.80 - 0.90, Mg : 1.15 - 1.25, Zn : ≤ 0.25, Ti : < 0.10, autres éléments < 0.05 chacun, et < 0.15 au total, reste aluminium.

L'invention a également pour objet une tôle fabriquée par un procédé tel que précité et dont la limite d'élasticité après un traitement thermique de 10 min. à 205°C, simulant la cuisson des vernis, est de 170 à 210 MPa et la charge de rupture de 200 à 240 MPa.

Préférentiellement la diminution de la limite d'élasticité de ladite tôle avant et après traitement thermique simulant la cuisson des vernis est de 20 à 40 MPa.

Selon un mode de réalisation avantageuse, l'indice d'anisotropie de ladite tôle mesuré après son laminage à froid jusqu'à une épaisseur de 0.35 à 1.0 mm, par la méthode des godets selon la norme NF EN 1669, est de 0.5 à 4.0 %.
Encore plus avantageusement, ladite tôle présente, à l'issue du test selon la méthode des godets, des cornes à 45° de part et d'autre de la direction de laminage et aucune corne à 0 et 180° de ladite direction.
Selon un mode de réalisation préférentielle, la formabilité de ladite tôle est telle qu'elle ne révèle aucune fissure ni pli lors d'un emboutissage profond en deux passes, la première avec un rapport d'emboutissage, rapport entre diamètre du flan et diamètre du poinçon, entre 1.5 et 1.9, la deuxième avec un rapport d'emboutissage entre 1.3 et 1.6.
Encore plus préférentiellement, ladite tôle présente, à l'issue du laminage à froid jusqu'à une épaisseur de 0.35 à 1.0 mm, une microstructure à grains allongés avec un facteur d'élancement, rapport de la taille de grain dans le sens du laminage rapporté à la taille de grain dans le sens de l'épaisseur, mesurées après oxydation anodique et en microscopie optique en lumière polarisée, compris entre 2 et 10.
L'invention a également pour objet une bouteille métallique, encore connue de l'homme de métier sous l'appellation de « bottle can » ou « bottle type beverage can », fabriquée à partir d'une telle tôle présentant une ou plusieurs des caractéristiques précitées, y compris une bouteille métallique dite de forme, c'est-à-dire dont les parois principales ne sont pas strictement cylindriques.
Elle a également pour objet un boîtier d'aérosol, encore connu de l'homme de métier sous l'appellation de « bombe-aérosol » ou encore « distributeur d'aérosol », fabriqué à partir de ladite tôle présentant une ou plusieurs des caractéristiques précitées, y compris un boîtier d'aérosol dit de forme, c'est-à-dire dont les parois principales ne sont pas strictement cylindriques.

### Description des figures

La figure 1 représente le « profil de cornes », c'est-à-dire la forme du périmètre développé du sommet des « coupelles » à l'issue du premier emboutissage, avec, en ordonnée, le rapport de la hauteur de corne à la hauteur moyenne de la coupelle et, en abscisse, l'angle α par rapport à la direction de laminage.

Le profil en traits pleins, avec des cornes notamment pour α = 0 et 180°, correspond à une coupelle de l'art antérieur en alliage du type 3104 à l'état H19 et le profil en traits pointillés à une coupelle produite à partir d'une tôle selon l'invention en alliage du type 3104 à l'état H14, avec recuit intermédiaire. Les cornes pour α = 0 et 180° y sont absentes.

La figure 2 représente la microdureté Vickers Hv mesurée sous une charge de 100 g sur des préformes avant rétreint (ayant donc subi la cuisson des vernis) en fonction de la limite d'élasticité R0.2 en MPa mesurée sur les tôles avant transformation mais après traitement de simulation de cuisson des vernis de 10 min. à 205°C.
Les losanges noirs correspondent au matériau selon l'invention, et les carrés blancs à des matériaux non conformes à l'invention.
Elle révèle une corrélation linéaire entre ces deux valeurs.

La figure 3 représente le taux de rebut en %, selon trois zones (A de 0 à 10 %, B de 10 à 30 % et C au-delà) lors de l'opération de rétreint ou « necking » en fonction de la microdureté Vickers Hv ci-dessus, pour des matériaux conformes à l'invention (losanges noirs) et non conformes (carrés blancs).

### Description de l'invention

L'invention consiste dans un choix judicieux d'alliage et de traitement thermique, ainsi que de gamme de transformation, de la tôle ou bande utilisée pour la fabrication des bouteilles métalliques, ou « bottle-cans », ou des boîtiers d'aérosol.

Cette optimisation a pour but d'obtenir un matériau capable de:
- subir des emboutissages profonds pour fabriquer les coupelles avec des rapports d'emboutissage jusqu'à 1.9 voire plus, avec des déformations en rétreint élevées, afin d'obtenir une réduction de diamètre importante en deux passes d'emboutissage seulement,
- de limiter le risque de défauts connus de l'homme de métier sous l'appellation de « cornes pincées » ainsi que de plis, afin d'éviter toute casse lors de l'étirage,
- d'autoriser sans casse les déformations lors du rétreint ou « necking » et au cours de la mise en forme du pas de vis dans le cas des bouteilles et de l'ourlet dans le cas des bouteilles et des boîtiers d'aérosol,
- permettre au produit fini de supporter une « pression de retournement et/ou d'éclatement » suffisante variant typiquement de 6.2 (minimum normatif pour les boîtes-boissons) à 17 bars pour les boîtiers d'aérosol.

A cette fin, la composition chimique de l'alliage, exprimée en pourcentages pondéraux (% en poids) est la suivante :
Si: 0.20 - 0.35, Fe : 0.30 - 0.55, Cu : 0.05 - 0.20, Mn : 0.70-0.90, Mg : 0.80 - 1.25, Zn : ≤ 0.25, Ti : < 0.10, autres éléments < 0.05 chacun, et < 0.15 au total, reste aluminium.

Les plages de concentration imposées aux éléments constitutifs de chaque alliage s'expliquent par les raisons suivantes :
Si est essentiellement une impureté et, en tant que tel, sa teneur doit être limitée à 0.35 % et mieux encore à 0.30 %.

Toutefois, un minimum de 0.10 %, et préférentiellement 0.20 %, permet d'obtenir un taux suffisant de phase Al₁₂(Fe,Mn)₃Si à l'issue du traitement d'homogénéisation après coulée des plaques. Ce type de phase abrasive a en effet la particularité d'éviter l'encrassement des bagues d'étirage par des agglomérats de particules d'alliage et d'oxyde et donc d'assurer une bonne qualité de surface des ébauches en évitant ce que l'homme du métier connaît sous l'appellation de « grippage ».

Fe est également, de façon générale, une impureté, dont la teneur augmente lors du recyclage. Celle-ci doit être inférieure à 0.55 % et préférentiellement 0.50 % pour éviter la formation de phases primaires grossières lors de la coulée, phases néfastes à la formabilité.

Toutefois, une teneur en Si au minimum de 0.10 % et mieux de 0.20 %, ainsi qu'en Fe de 0.30 % et mieux 0.35 %, est nécessaire pour une bonne maîtrise de l'anisotropie du produit final, c'est-à-dire de la tôle ou bande, et donc des opérations ultérieures de mise en forme. Dans la présente invention la teneur en Si est de minimum 0.20%.

Les éléments Cu, Mn et Mg sont essentiellement des éléments durcissants dont les teneurs permettent de maîtriser les caractéristiques mécaniques de la tôle aux divers stades de la fabrication, du flan au produit final.

Le durcissement est principalement lié à la présence de ces éléments en solution solide dans la matrice d'aluminium primaire. Cu permet en outre un durcissement par l'intermédiaire de fins précipités.

Cu a une teneur limitée à 0.20 % pour favoriser la restauration lors du traitement thermique de cuisson des vernis et de ce fait améliorer la formabilité nécessaire notamment pour le rétreint ou « necking » ainsi que pour le filetage et/ou l'ourlage.

Mn est limité à 1.0 % et mieux 0.90 % pour éviter la formation de phases primaires grossières lors de la coulée, néfastes à la formabilité. Dans la présente invention la teneur en Mn est limitée à 0.90 %

Mg est limité à 1.3 % et mieux 1.25 % pour ne pas réduire de façon trop significative la formabilité, notamment pour les opérations d'emboutissage. Dans la présente invention la teneur en Mg est limitée à 1.25 %.

Toutefois, les teneurs minimales en Cu, Mn et Mg assurent les caractéristiques mécaniques minimales requises, en particulier pour la tenue à la pression interne du fond de bouteille ou boîtier.

Zn est limité à 0.25 % essentiellement du fait de la législation sur les produits pour applications alimentaires traduite dans la norme NF EN 602.

Ti est un élément affinant de la structure de coulée mais forme aussi des phases primaires défavorables à la formabilité. Pour cette dernière raison, sa teneur est limitée à moins de 0.1 %.

La fabrication des tôles selon l'invention comporte principalement la coulée, typiquement continue verticale (CCV), des plaques et leur scalpage.

Les plaques scalpées subissent ensuite une homogénéisation conventionnelle puis le laminage à chaud suivi d'un premier laminage à froid avec un taux de réduction de 35 à 80%. En effet, le taux de réduction avant recuit intermédiaire doit être au minimum de 35% pour obtenir une recristallisation complète lors dudit recuit intermédiaire. Il ne doit pas dépasser 80% afin que la réduction réalisée après ledit recuit intermédiaire soit suffisante pour obtenir des caractéristiques mécaniques après recuit de 10 minutes à 205°C dans les fourchettes annoncées ci-après. Après ce premier laminage à froid, le produit intermédiaire subit un recuit de recristallisation à une température comprise entre 300 et 400°C, mieux entre 340 et 360°C, soit à une température visée de 350°C, pendant au moins une heure.

Après ce recuit, le laminage est repris avec un taux de réduction à froid de 10 à 35 % jusqu'à une épaisseur finale de 0.35 à 1.0 mm.

Les tôles ou bandes ainsi obtenues présentent, après traitement thermique de 10 min. à 205°C simulant les traitements cumulés de séchage après nettoyage ainsi que cuisson des vernis et revêtement intérieur, une limite d'élasticité Rp_{0.2} comprise entre 170 et 210 MPa et une charge de rupture entre 200 et 240 MPa.

Ces valeurs relativement basses par rapport à l'art antérieur avec un alliage du type 3104 mais à l'état métallurgique H19, sont évidemment favorables à la mise en forme de la « préforme », c'est-à-dire de l'ébauche après étirage, revêtements interne et externe et cuisson, donc tout particulièrement pour l'étape de rétreint ou « necking ».

Elles sont le résultat d'un adoucissement lors du traitement thermique de 10 min. à 205°C, c'est-à-dire d'un abaissement notamment de la limite d'élasticité Rp_{0.2} compris entre 20 et 40 MPa.

Un autre avantage de l'invention est un indice d'anisotropie, qui traduit l'aptitude du métal à se mettre en forme de façon homogène lors de la fabrication des coupelles et de leur étirage, mesuré par la méthode des godets selon la norme NF EN 1669, compris entre 0.5 et 4.0 %.

Ceci se traduit notamment, après emboutissage des coupelles ou « cups », par le fait que la forme du périmètre développé, connue de l'homme de métier sous l'appellation de « profil de cornes », présente, à l'issue du test selon la méthode des godets, ou à l'issue de l'emboutissage des coupelles, des cornes à 45° de part et d'autre de la direction de laminage et sensiblement aucune corne à 0 et 180° de ladite direction. Or, il se trouve que ce sont les cornes à 0 et/ou 180° qui sont responsables des défauts connus de l'homme de métier sous l'appellation de « cornes pincées » qui peuvent provoquer des casses ou défauts lors de l'étirage ultérieur.

En outre, il est possible d'emboutir le matériau ou tôle selon l'invention sans casse ni pli avec un rapport d'emboutissage de 1.5 à 1.9 dans une première passe et avec un rapport d'emboutissage de 1.3 à 1.6 dans une seconde passe, ce qui correspond à un rapport global d'emboutissage jusqu'à 2.8. Ce mode n'est toutefois pas exclusif, l'emboutissage pouvant être réalisé en plus de deux passes.

Enfin, la tôle selon l'invention se caractérise également par le fait qu'à l'issue du laminage à froid jusqu'à une épaisseur de 0.35 à 1.0 mm, elle présente une microstructure à grains allongés avec un facteur d'élancement, rapport de la taille de grain dans le sens du laminage rapporté à la taille de grain dans le sens de l'épaisseur, mesurées en microscopie optique en lumière polarisée après oxydation anodique, compris entre 2 et 10.

Dans ses détails, l'invention sera mieux comprise à l'aide des exemples ci-après, qui n'ont toutefois pas de caractère limitatif.

### Exemples

### Exemple 1

On a coulé par coulée continue verticale deux plaques d'alliage du type 3104 dont les compositions sont récapitulées ci-après au tableau 1 en pourcentages pondéraux (Poids %):

**Tableau 1**

| | Si | Fe | Cu | Mn | Mg |
|---|---|---|---|---|---|
| Référence | 0.13 | 0.45 | 0.17 | 0.86 | 1.2 |
| Invention | 0.27 | 0.42 | 0.11 | 0.86 | 1.19 |

Elles ont toutes deux été scalpées puis homogénéisées à une température d'environ 580°C pendant environ 3 heures avant de subir le laminage à chaud jusqu'à une épaisseur de 2.8 mm.

L'une d'entre elles (« Référence ») a ensuite été soumise au laminage à froid direct jusqu'à l'épaisseur finale de 0.505 mm soit à l'état métallurgique H19.

L'autre (« Invention ») a subi un laminage à froid jusqu'à l'épaisseur de 0.65 mm puis un recuit de recristallisation d'une heure à 350°C suivi du laminage à froid final jusqu'à l'épaisseur de 0.505 mm. On obtient ainsi l'état métallurgique H14.

Des « coupelles » ont été réalisées à partir des deux types de tôles repérées « 3104 H14 » et « 3104 H19 » avec les paramètres suivants :
Diamètre de flan circulaire : 140 mm
Diamètre du poinçon : 88.9 mm
Jeu d'emboutissage ((diamètre de la matrice d'emboutissage - diamètre du poinçon - 2 x épaisseur de la tôle) / 2 x épaisseur de la tôle): 30 %
Pré-lubrification de l'outillage par « Quakerol 30 LVE » avec une quantité visée de 20 mg/coupelle. Vitesse d'emboutissage : 60 coups/min.

Les « profils » de corne sont récapitulés en figure 1 correspondant à la moyenne pour 10 coupelles de chaque type (« 3104 H14 » selon l'invention et « 3104 H19 » de l'art antérieur).

On a noté que les coupelles selon l'invention étaient de meilleure qualité que selon l'art antérieur, c'est-à-dire présentant moins de plis et surtout, comme le montre la figure 1, une absence de cornes à 0 et 180° de la direction de laminage, donc sans cornes pincées, ce qui n'est pas le cas des coupelles de l'art antérieur.

Le profil selon l'invention révèle des cornes à 45° de part et d'autre de la direction de laminage, soit 45°, 135°, 225°, et 315°, qui ne présentent pas le risque dit de « cornes pincées », au contraire des cornes à 0 et 180° des coupelles de l'art antérieur.

### Exemple 2

On a coulé par coulée continue verticale neuf plaques d'alliage du type 3104 dont les compositions sont récapitulées ci-après au tableau 2 en pourcentages pondéraux (Poids %):

**Tableau 2**

| | | Si | Fe | Cu | Mn | Mg |
|---|---|---|---|---|---|---|
| Référence | 1 | 0.13 | 0.45 | 0.17 | 0.86 | 1.20 |
| Référence | 2 | 0.26 | 0.42 | 0.15 | 0.95 | 1.20 |
| Invention | 3 | 0.27 | 0.42 | 0.11 | 0.86 | 1.19 |
| Invention | 4 | 0.26 | 0.42 | 0.12 | 0.85 | 1.20 |
| Invention | 5 | 0.25 | 0.42 | 0.11 | 0.85 | 1.22 |
| Invention | 6 | 0.26 | 0.43 | 0.12 | 0.84 | 1.21 |
| Invention | 7 | 0.26 | 0.42 | 0.11 | 0.87 | 1.20 |
| Invention | 8 | 0.27 | 0.43 | 0.11 | 0.82 | 1.21 |
| Invention | 9 | 0.27 | 0.43 | 0.11 | 0.82 | 1.21 |

La plaque 1 a subi la même gamme de transformation que la plaque de référence de l'exemple 1, soit sans recuit de recristallisation, et les autres plaques 2 à 9 ont subi la même gamme de transformation, identique à la précédente jusqu'au laminage à froid à savoir :
Elles ont toutes été scalpées puis homogénéisées à une température d'environ 580°C pendant environ 3 heures avant de subir le laminage à chaud jusqu'à une épaisseur de 2.8 mm.

Elles ont ensuite été soumises au laminage à froid avec différents taux de réduction conformément au tableau 3 ci-après :

**Tableau 3**

| | | Epaisseur avant recuit mm | Taux de réduction ultérieure % | Rp_{0.2} après 10min.-205°C | Rm après 10min.-205°C | ΔRp_{0.2} avant-après 205°C | Hv des préformes | Rebut lors du rétreint |
|---|---|---|---|---|---|---|---|---|
| Référence | 1 | - | - | 233 | 257 | 15.0 | 86 | C |
| Référence | 2 | 0.80 | 37 | 214 | 247 | 30.0 | 90 | C |
| Invention | 3 | 0.77 | 34 | 204 | 231 | 31.0 | 84 | B |
| Invention | 4 | 0.77 | 34 | 204 | 229 | 30.0 | 84 | B |
| Invention | 5 | 0.77 | 34 | 206 | 234 | 34.0 | 87 | B |
| Invention | 6 | 0.72 | 30 | 200 | 225 | 32.0 | 85 | B |
| Invention | 7 | 0.72 | 30 | 202 | 229 | 35.0 | 84 | B |
| Invention | 8 | 0.65 | 22 | 199 | 221 | 26.0 | 83 | A |
| Invention | 9 | 0.58 | 13 | 193 | 204 | 20.0 | 79 | A |

Les matériaux 1 et 2 ne sont pas conformes à l'invention du fait :
- de leur composition,
- de l'absence de recuit intermédiaire pour le matériau 1,
- d'un taux de réduction après recuit au laminage à froid de 37 % pour le matériau 2 pour un maximum selon l'invention de 35 %.

On a ensuite mesuré sur des tôles en fin de laminage à froid avant et après traitement de simulation de cuisson des vernis la limite d'élasticité Rp_{0.2} en MPa et la charge de rupture Rm en MPa après ledit traitement.
Ces valeurs sont reportées au tableau 3 ainsi que la différence ΔRp_{0.2} avant et après ledit traitement.

On notera que la limite d'élasticité ainsi mesurée varie de 193 à 204 MPa, alors qu'elle est supérieure (214 MPa) pour la référence 2 et encore plus nettement pour la référence 1 (233 MPa), ce qui est favorable à la formabilité pour les tôles conformes à l'invention.

On notera également que la différence des limites d'élasticité avant et après ledit traitement varient pour les tôles selon l'invention de 20 à 35 MPa, alors qu'elle n'est que de 15 MPa pour la référence 1 de l'art antérieur, avec la même conclusion que précédemment.

On a également mesuré, après laminage à froid à l'épaisseur de 0.505 mm, par la méthode des godets selon la norme NF EN 1669, l'indice d'anisotropie S45 pour toutes les tôles et S0 pour la tôle selon l'art antérieur à l'état métallurgique H19 (référence 1).
Les valeurs obtenues sont reportées au tableau 4 ci-après.

On note que, dans le cas des tôles selon l'invention, elles sont toutes comprises entre 0.5 et 4.0 %, ce qui n'est pas le cas pour les tôles de référence hors invention.

Enfin, la structure granulaire a été caractérisée sur ces mêmes tôles en microscopie optique en lumière polarisée, après oxydation anodique, avec un grossissement de 50. On a mesuré à cette fin le rapport de la taille de grain dans le sens du laminage L à celui de la taille de grain dans le sens de l'épaisseur ou « travers court Tc », soit dans un plan (L,Tc), et ce sensiblement à mi-largeur de la tôle initiale.
Les valeurs rapportées au tableau 4 ci-après correspondent à une moyenne d'environ cinquante mesures pour chaque cas.

On note que les tôles selon l'invention présentent toutes un rapport d'élancement compris entre 1 et 10, et en l'occurrence de 3 à 5, alors qu'il atteint la valeur de 30 dans le cas de la tôle selon l'art antérieur à l'état métallurgique H19 (référence 1).

**Tableau 4**

| | | Indice d'anisotropie S 45 (%) | Indice d'anisotropie S 0 (%) | Rapport d'élancement des grains |
|---|---|---|---|---|
| Référence | 1 | 4.5 | 1.7 | 30 |
| Référence | 2 | 4.1 | - | 5 |
| Invention | 3 | 3.4 | - | 5 |
| Invention | 4 | 3.5 | - | 5 |
| Invention | 5 | 3.8 | - | 5 |
| Invention | 6 | 2.0 | - | 5 |
| Invention | 7 | 3.2 | - | 5 |
| Invention | 8 | 3.0 | - | 4 |
| Invention | 9 | 2.9 | - | 3 |

On a alors réalisé à l'aide de flans et coupelles identiques à ceux de l'exemple 1, à partir de tôles des types 1 à 9 conformément au tableau 3, selon une gamme tout à fait conventionnelle, des séries d'essai de fabrication de bouteilles métalliques du type « bottle-can » d'une contenance de 33 cl.
Le rétreint, ou « conification », a consisté en une réduction du diamètre de la préforme de 57 mm à 28 mm sur une hauteur de goulot de 70 mm.
Après « conification », le goulot a été fileté puis ourlé.
Ces essais ont porté sur 3000 à 5000 bouteilles pour chaque matériau 1 à 9.

En cours d'essais, au stade de la préforme vernie et après cuisson, soit exactement avant l'opération de rétreint, des prélèvements ont été effectués pour mesure de la microdureté Vickers des préformes sous une charge de 100 grammes, après découpe, enrobage et polissage.
Les résultats sont portés au tableau 3, et la figure 2 représente les valeurs de cette dureté des préformes en fonction de la limite d'élasticité des tôles après traitement thermique de simulation de la cuisson des vernis.
Les losanges noirs correspondent au matériau selon l'invention, et les carrés blancs aux matériaux 1 et 2 non conformes à l'invention.
Cette figure révèle une corrélation linéaire entre ces deux valeurs pour les matériaux élaborés avec un recuit de recristallisation intermédiaire (losanges noirs et carré blanc dont coordonnées : 90 Hv et 214 MPa).

A l'issue de l'opération de rétreint ou « necking », des contrôles visuels ont été réalisés pour éliminer toutes les pièces présentant des défauts tels que plis sur le col de bouteille, plis sur le pas de vis, ourlet de bouteille présentant des fissures plus ou moins ouvertes, connues sous l'appellation de « split curl », absence de vernis, incrustations, pas de vis écrasé, rayures...
Un classement de A à C a pu être effectué en fonction du nombre de pièces éliminées en %, soit du « taux de rebut ». Ce classement s'établit ainsi :
A pour un taux de rebut de 0 à 10 %, B de 10 à 30 % et C au-delà.
Les résultats sont reportés au tableau 3 et la figure 3 représente le taux de rebut en %, selon les trois zones prédéfinies de A à C, lors de l'opération de rétreint ou « necking » en fonction de la microdureté Vickers Hv ci-dessus, pour des matériaux conformes à l'invention (losanges noirs) et non conformes (carrés blancs).
On y relève sans ambiguïté le meilleur comportement des matériaux selon l'invention par rapport aux matériaux non conformes à l'invention et en particulier celui de l'art antérieur présentant le moins bon résultat (rebut le plus élevé).

## Revendications

1. Procédé de fabrication d'une tôle en alliage d'aluminium pour bouteille métallique ou boîtier d'aérosol, fabriqués par emboutissage-étirage et rétreint encore connu de l'homme de métier sous l'appellation de « necking », comportant les étapes suivantes :
Coulée d'une plaque en alliage d'aluminium de composition (% en poids) :
Si : 0.20 - 0.35, Fe : 0.30 - 0.55, Cu : 0.05 - 0.20, Mn : 0.70 - 0.90, Mg : 0.80 - 1.25, Zn : ≤ 0.25, Ti : < 0.10, autres éléments < 0.05 chacun, et < 0.15 au total, reste aluminium,
Scalpage et homogénéisation de la plaque à une température de 550 à 630°C pendant au moins une heure,
Laminage à chaud,
Première étape de laminage à froid avec un taux de réduction de 35 à 80%,
Recuit de recristallisation,
Reprise du laminage à froid avec un taux de réduction de 10 à 35 % jusqu'à une épaisseur de 0.35 à 1.0 mm,
**caractérisé en ce que** le recuit de recristallisation est réalisé avec une durée d'au moins une heure à une température de 300 à 400°C.

2. Procédé selon la revendication 1 **caractérisé en ce que** le recuit de recristallisation est réalisé avec une durée d'au moins une heure à une température de 340 à 360°C.

3. Procédé selon l'une des revendications 1 ou 2 **caractérisé en ce que** l'alliage d'aluminium a la composition suivante (% en poids) :
Si : 0.20 - 0.30, Fe : 0.35 - 0.50, Cu : 0.05 - 0.15, Mn : 0.80 - 0.90, Mg : 1.15 - 1.25, Zn : ≤ 0.25, Ti : < 0.10, autres éléments < 0.05 chacun, et < 0.15 au total, reste aluminium.

4. Tôle fabriquée par un procédé selon une quelconque des revendications 1 à 3 **caractérisée en ce que** sa limite d'élasticité après un traitement thermique de 10 min. à 205°C, simulant la cuisson des vernis, est de 170 à 210 MPa et la charge de rupture de 200 à 240 MPa.

5. Tôle selon la revendication 4 **caractérisée en ce que** la diminution de la limite d'élasticité avant et après traitement thermique simulant la cuisson des vernis est de 20 à 40 MPa.

6. Tôle selon l'une des revendications 4 ou 5 **caractérisée en ce que** son indice d'anisotropie mesuré après laminage à froid jusqu'à une épaisseur de 0.35 à 1.0 mm, par la méthode des godets selon la norme NF EN 1669, est de 0.5 à 4%.

7. Tôle selon l'une des revendications 4 à 6 **caractérisée en ce qu'**elle présente à l'issue du test selon la méthode des godets des cornes à 45° de part et d'autre de la direction de laminage et sensiblement aucune corne à 0 et 180° de ladite direction.

8. Tôle selon l'une des revendications 4 à 7 **caractérisée en ce que** sa formabilité est telle qu'elle ne révèle aucune fissure ni pli lors d'un emboutissage profond en deux passes, la première avec un rapport d'emboutissage, rapport entre diamètre du flan et diamètre du poinçon, entre 1.5 et 1.9, la deuxième avec un rapport d'emboutissage entre 1.3 et 1.6.

9. Tôle selon l'une des revendications 4 à 8 **caractérisée en ce qu'**elle présente, à l'issue du laminage à froid jusqu'à une épaisseur de 0.35 à 1.0 mm, une microstructure à grains allongés avec un facteur d'élancement, rapport de la taille de grain dans le sens du laminage rapporté à la taille de grain dans le sens de l'épaisseur, mesurées après oxydation anodique et en microscopie optique en lumière polarisée, compris entre 2 et 10.

10. Bouteille métallique, encore connue de l'homme de métier sous l'appellation de « bottle can » ou « bottle type beverage can », **caractérisée** en qu'elle est fabriquée à partir d'une tôle selon l'une des revendications 4 à 9.

11. Bouteille métallique dite de forme, c'est-à-dire dont les parois principales ne sont pas strictement cylindriques, **caractérisée** en qu'elle est fabriquée à partir d'une tôle selon l'une des revendications 4 à 9.

12. Boîtier d'aérosol, encore connu de l'homme de métier sous l'appellation de « bombe d'aérosol » ou encore « distributeur d'aérosol », **caractérisé en ce qu'**il est fabriqué à partir d'une tôle selon l'une des revendications 4 à 9.

13. Boîtier d'aérosol dit de forme, c'est-à-dire dont les parois principales ne sont pas strictement cylindriques, **caractérisé en ce qu'**il est fabriqué à partir d'une tôle selon l'une des revendications 4 à 9.

## Patentansprüche

1. Verfahren zur Herstellung eines Blechs aus Aluminiumlegierung für Metallflaschen oder Aerosolbehälter, hergestellt durch Streckziehen und Querschnittsverminderung, dem Fachmann auch als "necking" bekannt, mit den folgenden Schritten:
Gießen einer Platte aus einer Aluminiumlegierung mit der Zusammensetzung (Gew.-%):
Si: 0,20 - 0,35, Fe: 0,30 - 0,55, Cu: 0,05 - 0,20, Mn: 0,70 - 0,90, Mg: 0,80 - 1,25, Zn: ≤ 0,25, Ti: < 0,10, weitere Elemente jeweils < 0,05 und insgesamt < 0,15, Rest Aluminium,
Schälen und Homogenisieren der Platte bei einer Temperatur von 550 bis 630°C für mindestens eine Stunde,
Warmwalzen,
Erstes Kaltwalzen mit einer Reduktionsrate von 35 bis 80%, Rekristallisationsglühen,
Erneutes Kaltwalzen mit einer Reduktionsrate von 10 bis 35 % auf eine Dicke von 0,35 bis 1,0 mm,
**dadurch gekennzeichnet, dass** das Rekristallisationsglühen mit einer Dauer von mindestens einer Stunde bei einer Temperatur von 300 bis 400°C durchgeführt wird.

2. Verfahren nach Anspruch 1, **dadurch gekennzeichnet, dass** das Rekristallisationsglühen mit einer Dauer von mindestens einer Stunde bei einer Temperatur von 340 bis 360°C durchgeführt wird.

3. Verfahren nach einem der Ansprüche 1 oder 2, **dadurch gekennzeichnet, dass** die Aluminiumlegierung die folgende Zusammensetzung (Gew.-%) aufweist:
Si: 0,20 - 0,30, Fe: 0,35 - 0,50, Cu: 0,05 - 0,15, Mn: 0,80 - 0,90, Mg: 1,15 - 1,25, Zn: ≤ 0,25, Ti: < 0,10, weitere Elemente jeweils < 0,05 und insgesamt < 0,15, Rest Aluminium.

4. Blech, hergestellt durch ein Verfahren nach irgendeinem der Ansprüche 1 bis 3, **dadurch gekennzeichnet, dass** seine Streckgrenze nach einer Wärmebehandlung von 10 min bei 205°C, die das Einbrennen der Lacke simuliert, 170 bis 210 MPa und die Bruchlast 200 bis 240 MPa beträgt.

5. Blech nach Anspruch 4, **dadurch gekennzeichnet, dass** die Verringerung der Streckgrenze vor und nach der Wärmebehandlung, die das Einbrennen der Lacke simuliert, 20 bis 40 MPa beträgt.

6. Blech nach einem der Ansprüche 4 oder 5, **dadurch gekennzeichnet, dass** sein Anisotropieindex, gemessen nach Kaltwalzen auf eine Dicke von 0,35 bis 1,0 mm mit dem Becherverfahren gemäß NF EN 1669, 0,5 bis 4% beträgt.

7. Blech nach einem der Ansprüche 4 bis 6, **dadurch gekennzeichnet, dass** es nach der Prüfung gemäß dem Becherverfahren Hörner in einem Winkel von 45° zu beiden Seiten der Walzrichtung und im Wesentlichen keine Hörner in einem Winkel von 0 und 180° zu dieser Richtung aufweist.

8. Blech nach einem der Ansprüche 4 bis 7, **dadurch gekennzeichnet, dass** es so umformbar ist, dass es beim Tiefziehen in zwei Durchgängen, dem ersten mit einem Ziehverhältnis - Verhältnis zwischen Durchmesser des Zuschnitts und Durchmesser des Stempels, zwischen 1,5 und 1,9, dem zweiten mit einem Ziehverhältnis zwischen 1,3 und 1,6, keine Risse oder Falten aufweist.

9. Blech nach einem der Ansprüche 4 bis 8, **dadurch gekennzeichnet, dass** es nach dem Kaltwalzen auf eine Dicke von 0,35 bis 1,0 mm ein Mikrogefüge mit länglichen Körnern mit einem Schlankheitsfaktor - Verhältnis der Korngröße in Walzrichtung zur Korngröße in Dickenrichtung, gemessen nach anodischer Oxidation und mit Polarisationslichtmikroskopie, zwischen 2 und 10 aufweist.

10. Metallflasche, dem Fachmann auch als "bottle can" oder "bottle type beverage can" bekannt, **dadurch gekennzeichnet, dass** sie aus einem Blech nach einem der Ansprüche 4 bis 9 hergestellt ist.

11. Metallische Formflasche, d.h. deren Hauptwände nicht streng zylindrisch sind, **dadurch gekennzeichnet, dass** sie aus einem Blech nach einem der Ansprüche 4 bis 9 hergestellt ist.

12. Aerosolbehälter, dem Fachmann auch als "Aerosoldose" oder "Aerosolspender" bekannt, **dadurch gekennzeichnet, dass** er aus einem Blech nach einem der Ansprüche 4 bis 9 hergestellt ist.

13. Aerosolformbehälter, d.h. dessen Hauptwände nicht streng zylindrisch sind, **dadurch gekennzeichnet, dass** er aus einem Blech nach einem der Ansprüche 4 bis 9 hergestellt ist.

## Claims

1. Process for manufacturing sheet metal made of aluminium alloy for a metal bottle or aerosol case, manufactured by drawing-ironing and necking, including the following steps:
Casting a rolling ingot made of aluminium alloy having the composition (% by weight):
Si: 0.20 - 0.35, Fe: 0.30 - 0.55, Cu: 0.05 - 0.20, Mn: 0.70 - 0.90, Mg: 0.80 - 1.25, Zn: ≤ 0.25, Ti: < 0.10, other elements < 0.05 each, and < 0.15 in total, the rest aluminium,
Scalping and homogenising the rolling ingot at a temperature of 550 to 630°C for at least one hour,
Hot rolling,
First step of cold rolling with a rolling mill draft of 35 to 80%,
Recrystallisation annealing,
Resuming the cold rolling with a rolling mill draft of 10 to 35% up to a thickness of 0.35 to 1.0mm,
**characterised in that** the recrystallisation annealing is carried out with a time of at least one hour at a temperature of 300 to 400°C.

2. Process according to claim 1, **characterised in that** the recrystallisation annealing is carried out with a time of at least one hour at a temperature of 340 to 360°C.

3. Process according to one of claims 1 or 2, **characterised in that** the aluminium alloy has the following composition (% by weight):
Si: 0.20 - 0.30, Fe: 0.35 - 0.50, Cu: 0.05 - 0.15, Mn: 0.80 - 0.90, Mg: 1.15 - 1.25, Zn: ≤ 0.25, Ti: < 0.10, other elements < 0.05 each, and < 0.15 in total, the rest aluminium.

4. Sheet metal manufactured by a process according to any one of claims 1 to 3, **characterised in that** its elastic limit after a thermal treatment of 10min at 205°C, simulating the baking of the lacquers, is 170 to 210MPa and the ultimate tensile strength from 200 to 240MPa.

5. Sheet metal according to claim 4, **characterised in that** the reduction in the elastic limit before and after thermal treatment simulating the baking of the lacquers is from 20 to 40MPa.

6. Sheet metal according to one of claims 4 or 5, **characterised in that** its anisotropy index measured after cold rolling to a thickness of 0.35 to 1.0mm, by the bucket process according to the standard NF EN 1669, is from 0.5 to 4%.

7. Sheet metal according to one of claims 4 to 6, **characterised in that** it has at the end of the test according to the bucket process earing at 45° on either side of the rolling direction and substantially no earing at 0 and 180° of said direction.

8. Sheet metal according to one of claims 4 to 7, **characterised in that** its malleability is such that it does not show any cracks or folds during deep drawing in two passes, the first with a drawing ratio, ratio between diameter of the blank and diameter of the punch, between 1.5 and 1.9, the second with a drawing ratio between 1.3 and 1.6.

9. Sheet metal according to one of claims 4 to 8, **characterised in that** it has, at the end of the cold rolling to a thickness of 0.35 to 1.0mm, a microstructure with elongated grains with a slenderness factor, ratio of the grain size in the direction of the rolling with respect to the grain size in the direction of the thickness, measured after anodic oxidation and by polarized-light optical microscopy, between 2 and 10.

10. Metal bottle, also known to a person skilled in the art by the name of "bottle can" or "bottle type beverage can", **characterised in that** it is manufactured from sheet metal according to one of claims 4 to 9.

11. Metal bottle called shaped, that is to say the main walls of which are not strictly cylindrical, **characterised in that** it is manufactured from sheet metal according to one of claims 4 to 9.

12. Aerosol case, also known to a person skilled in the art by the name of "aerosol can" or "aerosol dispenser", **characterised in that** it is manufactured from sheet metal according to one of claims 4 to 9.

13. Aerosol case called shaped, that is to say the main walls of which are not strictly cylindrical, **characterised in that** it is manufactured from sheet metal according to one of claims 4 to 9.
